# FASCICULE DE BREVET EUROPEEN

(11) **EP 1 557 103 B1**
(45) Date de publication et mention de la délivrance du brevet: **04.02.2009**
(21) Numéro de dépôt: 04030382.8
(22) Date de dépôt: 22.12.2004
(51) Int. Cl.: A41H 27/00, A41D 31/00

(54) **Renfort**
Verstärkungseinlage
Reinforcement material

(30) Priorité: 20.01.2004 FR 0400482
(43) Date de publication de la demande: 27.07.2005
(73) Titulaire: Salomon S.A., 74370 Metz-Tessy (FR)
(72) Inventeur: Berns, Jason, East Aurora, NY 14052 (US); Gauthier, Michel, 74270 Chilly (FR)

(56) Documents cités:
- EP-A- 0 201 440
- EP-A- 0 915 112
- FR-A- 2 838 303
- US-A- 4 810 559
- US-A1- 2003 167 551
- US-B1- 6 618 860

## Description

La présente invention a pour objet un renfort notamment pour article en matériau textile ou similaire tel que vêtement (sac, chaussure, etc..) et destiné à la protection notamment contre l'abrasion, les déchirures, etc..

Le domaine d'application de la présente invention est plus particulièrement celui des équipements de sport et notamment vêtement de sport de glisse, de ski, d'escalade, de marche, mais aussi sacs de sport, sac à dos, chaussures, etc.

Traditionnellement dans la confection des vêtements, les zones soumises à des plus fortes contraintes sont renforcées par la couture d'empiècements/renforts à base de divers matériaux.

Par exemple le WO 01/67903 enseigne de recouvrir les parties exposées par un empiècement supplémentaire en polyamide de haute ténacité tel que connu sous la dénomination commerciale Cordura.

De même le US 6 286 150 relatif à un pantalon enseigne deux façons de réaliser une protection du bas de jambe contre les coups de carre des skis, à savoir par le rajout d'un empiècement en polyamide lourd, relativement rigide ou par la prévision d'un empiècement spécifique en un matériau tel que connu sous l'une des dénominations commerciale Kevlar, Cordura ou Spectra, rajouté dans une découpe correspondante du pantalon.

Il est également connu par le US 6 044 493 de prévoir un revêtement protecteur antiglissement sur la paume d'un gant par enduction de PVC, c'est à dire application de ce matériau sous forme liquide et séchage.

Dans tous les cas les renforts ainsi réalisés introduisent toujours une surépaisseur préjudiciable au confort et à l'esthétique du vêtement.

Cette surépaisseur empêche par ailleurs d'avoir une surface lisse et continue et constitue de ce fait une zone d"'accrochage" fragilisant ledit renfort.

De plus les empiècements cousus imposent des opérations de reprise et peuvent poser des problèmes supplémentaires d'étanchéification s'ils sont appliqués sur des vêtements étanches, les coutures devant alors être étanchées.

En ce qui concerne les renforts déposés par enduction, leur mise en place nécessite quelques minutes de séchage/cuisson. De plus l'enduction est plus facile à réaliser à plat.

Enfin ces renforts étant déposés sous phase liquide il faut toujours prévoir une évacuation des solvants, ce qui peut de plus poser des problèmes vis à vis du respect de l'environnement si lesdits solvants sont dangereux ou nuisibles pour l'environnement et/ou les personnes qui les manipulent ou les respirent.

Dans tous les cas les empiècements supplémentaires ou renforts mis en place par enduction, présentent un surpoids non négligeable.

Le FR 2 838 303 propose d'utiliser un renfort constitué par un simple film thermoplastique pourvu d'une face thermocollante et appliqué à chaud et sous pression sur la face externe du vêtement.

Malgré leur faible épaisseur de tels films présentent une certaine résistance à l'abrasion et aux déchirures, coupures et peuvent être utilisés pour constituer des renforts efficaces.

De plus comme ils ne sont pas appliqués par couture mais par simple collage, ils ne nécessitent pas d'opérations supplémentaires d'étanchage de coutures.

Un but de la présente invention est de perfectionner un renfort de ce type afin de le rendre encore plus résistant à la coupure et à l'abrasion.

Ce but est atteint dans le renfort selon la présente invention, qui est destiné à être assemblé à chaud à une température θ3 sur un article, par le fait qu'il est constitué d'un film adhésif thermoplastique ayant une température de collage θ1, muni, côté interne d'une face thermocollante et, côté externe, d'une application discontinue de matériau résistant à l'abrasion et ayant une température de ramollissement θ2, supérieure à la température de collage θ1 du film thermoplastique, et en ce que la température θ3 d'assemblage du renfort est comprise entre θ1 et θ2.

Le procédé de mise en place d'un tel renfort comprend les étapes
- de mise en place d'une ébauche du renfort sur la partie à renforcer, le film thermoplastique étant situé du côté de ladite partie à renforcer,
- d'application sur l'ébauche d'une pression à chaud, à une température θ3 comprise entre θ1 et θ2,
- de refroidissement.

Lors de l'opération de pressage à chaud, le film thermoplastique ramollit et adhère à l'article devant être renforcé, simultanément le film thermoplastique remplit les espaces entre les morceaux de matériau résistant à l'abrasion et assure donc une excellente cohésion du composite film thermoplastique/matériau résistant à l'abrasion.

On obtient un renfort très souple et flexible, ayant une surface supérieure très lisse et une résistance à l'abrasion notablement augmentée par les morceaux/particule de matériau résistant à l'abrasion.

Par ailleurs la construction d'un tel renfort est peu onéreuse puisque le matériau résistant à l'abrasion est appliqué par des moyens peu coûteux, tel que de la sérigraphie, et que c'est lors de l'assemblage/collage du renfort à l'article à renforcer, que le renfort proprement dit est terminé.

De toute façon l'invention sera mieux comprise et d'autres caractéristiques de celle-ci seront mises en évidence à l'aide de la description qui suit en référence du dessin schématique annexé en représentant à titre d'exemples non limitatifs plusieurs modes de réalisation préférés et dans lequel :
- la figure 1 est une vue en perspective du mode de préparation d'une ébauche du renfort,
- la figure 2 est une vue en coupe montrant la pose d'une ébauche du renfort sur un article,
- la figure 3 est une vue en perspective des processus de collage de l'ébauche de renfort sur l'article,
- la figure 4 est une vue similaire à la figure 2 montrant le renfort collé sur l'article,
- la figure 5 est une vue similaire à la figure 4 selon un autre mode de réalisation,
- la figure 6 illustre l'application du renfort selon l'invention à un bas de pantalon,
- la figure 7 illustre l'application du renfort selon l'invention à une chaussure,
- la figure 8 illustre l'application du renfort selon l'invention à un gant.

La figure 1 illustre la fabrication d'une ébauche 10 du renfort selon l'invention.

Cette ébauche 10 est constituée d'un film thermoplastique 1, sur lequel on applique par sérigraphie, c'est à dire au travers d'un écran 2, une enduction discontinue de matériau 3 résistant à l'abrasion.

L'écran 2 a une forme de grille dont les mailles 2a ouvertes laissent passer le matériau 3.

Le matériau 3 peut être appliqué, de préférence à une température ambiante telle que 20°C, au pinceau 4 comme représenté sur la figure 1 ou par tout autre moyen d'application utilisé en sérigraphie tel que rouleau, tampon, etc.

L'ébauche 10 de renfort, se présente alors sous la forme d'un film souple présentant des plaquettes discontinues 3 a de matériau 3 résistant à l'abrasion.

Dans le cas représenté les plaquettes 3a ont une forme correspondant à celle des mailles 2a de l'écran, à savoir une forme hexagonale, et sont séparées par des intervalles 3b correspondant aux fils 2b formant les mailles 2a. Bien entendu toute autre forme de maille peut être prévue.

Le film thermoplastique 1 peut être un film polyuréthane, polyamide, polyester, polyoléfine, polychlorure de vinyle.

Selon le type de matériau le constituant, ce film thermoplastique a une température de ramollissement différente.

La température de collage θ1 dudit film sera supérieure à la température de ramollissement.

A titre d'exemple la température θ1 de collage peut varier entre 100 et 185°C.

Les températures de collage des différents films thermoplastiques pouvant être utilisés sont données ci-après :
- polyuréthane 100 à 175°C
- polyamide ≈ 140°C
- polyester 130 à 185°C
- polyoléfine 80 à 150°C
- polychlorure de vinyle ≈ 120°C

Les films thermoplastiques utilisés peuvent être par exemple des films adhésifs vendus par la Société Bermis sous les dénominations commerciales "Dewface", "Clarese", ou par la Société West Bridgford Machine ou Ardmel. Ils ont une épaisseur comprise entre 100 et 400 microns.

Avant l'utilisation, l'ébauche 10 de renfort peut être protégée par au moins un papier non adhérent (non représenté sur le dessin) disposé du côté du film adhésif, et destiné à empêcher tout collage intempestif dudit film.

Le matériau 3 résistant à l'abrasion est constitué par exemple par de la résine époxy, ou toute autre résine thermodurcissable (silicone, polyuréthane réticulé (PUR)) chargée de fibre de verre, carbone, aramide, etc.

Cette résine a une température de ramollissement θ2 qui est choisie supérieure à la température de collage θ1 du film thermoplastique.

Par exemple pour une résine époxy, la température de ramollissement θ2 est supérieure à 180°C.

Dans le cas représenté sur la figure 1, la résine époxy 3 appliquée au pinceau, rouleau, etc. va sécher et polymériser, soit à une température ambiante de l'ordre de 20°C, soit à une température inférieure à θ1.

Une fois durcie cette résine ne pourra être ramollie qu'après chauffage à une température supérieure ou égale à 180°C, c'est à dire supérieure à sa température de ramollissement.

Les figures 2 à 4 illustrent la mise en place et le collage d'une ébauche de renfort 10 sur un article 20 à protéger.

Tout d'abord, une ébauche 10, prédécoupée à la forme voulue, est positionnée sur l'article 20 de façon que le film thermoplastique ou thermocollant 1 soit situé du côté de l'article à renforcer 20. L'ensemble est ensuite placé dans une presse 30 et pressé à chaud à une température θ3 inférieure à 180°C, et par exemple comprise entre 100 et 175°C si la résine est de la résine époxy, sous une pression de quelques bars, par abaissement du plateau supérieur 31 de la presse.

Aussitôt la pression exercée à la température adéquate θ3, le plateau 31 est remonté et le refroidissement est quasi immédiat. Selon le cas des moyens de refroidissement supplémentaires peuvent être prévus. Selon le cas d'autres moyens de pressage à chaud peuvent être prévus.

A l'issue de cette opération, non seulement l'ébauche de renfort 10 est transformée en un renfort 15, mais ledit renfort 15 est collé sur l'article 20.

Par une seule opération de pressage à chaud on réalise donc en même temps deux étapes, à savoir la réalisation du renfort 15 proprement dit et son assemblage/collage à l'article devant être renforcé.

Ainsi que le montre plus particulièrement la figure 4, dans le renfort 15 terminé le film thermoplastique 1 qui a ramolli lors de l'étape de pressage à chaud est remonté dans les intervalles 3b situés entre deux particules 3a de matériau 3 et assure donc une excellente cohésion entre les différentes particules 3a de matériaux, qui ne risquent plus de se détacher.

Selon l'épaisseur de film thermoplastique 1 ces intervalles 3b seront plus ou moins remplis.

Le renfort 15 a alors une structure beaucoup plus souple, flexible et résistante aux chocs.

Selon un mode de réalisation préféré, la distance d séparant deux plaquettes 3 a correspond sensiblement à l'épaisseur e de chaque plaquette 3a, à titre d'exemple l'épaisseur e est égale à 0,8mm, et d'une façon générale, d est comprise entre 0,2 mm et 1 mm, et e est comprise entre 0,2 mm et 1 mm.

Par ailleurs la structure des plaquettes 3a n'est pas modifiée puisque la température θ3 de pressage à chaud est inférieure à la température θ2 de ramollissement desdites plaquettes.

Selon un mode de réalisation préféré, représenté à la figure 5, une couche de matériau mousse 40 est interposée entre le renfort 15 et l'article à protéger 20, en dessous du film thermoplastique 1.

Cette couche de mousse peut être en mousse polyuréthane, polyoléfine et avoir une épaisseur comprise entre 0, 5 mm et 3 mm. Il peut également s'agir d'un tissu de type tridimensionnel apportant de même que la mousse, volume et amortissement des chocs à l'ensemble.

Par exemple pour une protection de bas de pantalon, une épaisseur de mousse 40 d'environ 3 mm sera prévue.

L'expérience montre qu'une telle épaisseur de mousse/tissu augmente d'environ 20% la résistance à l'usure/abrasion d'un tel renfort 15 et par conséquent la durée de vie de celui-ci. On s'est en effet aperçu que, de façon surprenante, la mousse/tissu tridimensionnel apporte un appui souple qui rend le cisaillement/coupure du renfort plus difficile.

La mousse 40 sera de préférence pré-appliquée sur le matériau à protéger, par exemple par couture et/ou collage.

Il peut également être envisagé que la couche de mousse soit maintenue en place par le film thermocollant 1 lors du collage de l'ébauche sur l'article à protéger, dans ce cas la couche de mousse aura un contour plus petit que celui de l'ébauche de façon à être maintenue en place par les parties débordantes du film.

Les figures 6 à 7 illustrent l'application du renfort selon l'invention à différents articles.

Dans le cas de la figure 6, le renfort 15 est appliqué sur les bas des jambes 51 d'un pantalon 50, côté intérieur ou médial de celui-ci.

Dans le cas de la figure 7, le renfort 15 est appliqué au moins partiellement sur la tige 61 d'une chaussure 60.

Dans le cas de la figure 8, le renfort 15 est appliqué à l'extrémité de chacun des doigts 71 d'un gant 70, côté paume de la main.

Bien entendu la présente invention n'est pas limitée aux exemples de réalisation décrits ci-avant à titre d'exemples non limitatifs et englobe tous les modes de réalisation similaires ou équivalents.

## Revendications

1. Renfort destiné à être assemblé à chaud à une température 63 sur un article, **caractérisé en ce qu'**il est constitué d'un film adhésif thermoplastique (1) ayant une température de collage θ1, muni, côté interne, d'une face thermocollante et, côté externe, d'une application discontinue (3a) de matériau (3), le matériau (3) étant résistant à l'abrasion et ayant une température de ramollissement θ2, supérieure à la température de collage θ1 du film thermoplastique, la température θ3 d'assemblage du renfort étant comprise entre θ1 et θ2.

2. Renfort selon la revendication 1, **caractérisé en ce que** le film (1) est réalisé à partir d'au moins l'un des polymères suivants :
- polyuréthane
- polyamide
- polyester
- polyoléfine
- polychlorure de vinyle

3. Renfort selon la revendication 1 ou 2, **caractérisé en ce que** le film (1) a une épaisseur comprise entre 100 et 400 microns.

4. Renfort selon l'une quelconque des revendications 1 à 3, **caractérisé en ce que** le matériau (3) résistant à l'abrasion est obtenu à partir d'au moins l'un des polymères suivants :
- résine époxy
- silicone, PUR (polyuréthane réticulé)

5. Renfort selon la revendication 4, **caractérisé en ce que** le matériau (3) résistant à l'abrasion est constitué d'un polymère chargé.

6. Renfort selon la revendication 1 à 5, **caractérisé en ce que** le matériau (3) résistant à l'abrasion est appliqué sur le film thermoplastique par sérigraphie.

7. Renfort selon l'une quelconque des revendications 1 à 6, **caractérisé en ce que** le matériau (3) résistant à l'abrasion est appliqué en formant des plaquettes discontinues (3a).

8. Renfort selon la revendication 7, **caractérisé en ce que** les plaquettes (3a) sont de forme régulière.

9. Renfort selon la revendication 8, **caractérisé en ce que** la distance (d) entre deux plaquettes (3a) correspond sensiblement à l'épaisseur e de chaque plaquette (3a).

10. Article comportant un renfort selon l'une quelconque des revendications 1 à 9.

11. Article selon la revendication 10, **caractérisé en ce qu'**une couche de matériau amortissant, tel que mousse (40) est interposée entre le renfort (15) et ledit article.

12. Procédé de fabrication et de mise en place d'un renfort selon l'une quelconque des revendications 1 à 11, **caractérisé en ce qu'**il comprend les étapes :
- de mise en place d'une ébauche (10) du renfort sur la partie à renforcer, le film thermoplastique (1) étant situé du côté de ladite partie à renforcer,
- d'application sur l'ébauche (10) d'une pression à chaud, à une température 93 comprise entre θ1 et θ2
- de refroidissement.

13. Procédé selon la revendication 12, **caractérisé en ce que** la température θ3 est comprise entre 100°C et 175°C.

## Claims

1. Reinforcement adapted to be hot assembled to an article at a temperature θ3, **characterized in that** it is made of a thermoplastic adhesive (1) having a bonding temperature θ1, provided internally with a thermal bonding surface and externally with a discontinued application (3a) of a material (3), the material (3) being abrasion-resistant and having a softening temperature θ2 greater than the bonding temperature θ1 of the thermoplastic film, the reinforcement assembly temperature θ3 being between θ1 and θ2.

2. Reinforcement according to claim 1, **characterized in that** the film (1) is made from at least one of the followings polymers:
- polyurethane
- polyamide
- polyester
- polyolefine
- polyvinyl chloride

3. Reinforcement according to claim 1 or 2, **characterized in that** the film (1) has a thickness between 100 and 400 microns.

4. Reinforcement according to any of claims 1 to 3, **characterized in that** the abrasion-resistant material (3) is obtained from at least one of the following polymers:
- epoxy resin
- silicon, PUR (polyurethane reactive)

5. Reinforcement according to claim 4, **characterized in that** the abrasion-resistant material (3) is constituted of a loaded polymer.

6. Reinforcement according to claims 1 to 5, **characterized in that** the abrasion-resistant material (3) is applied to the thermoplastic film using silk screen printing.

7. Reinforcement according to any of claims 1 to 6, **characterized in that** the abrasion-resistant material (3) is applied by forming discontinued wafers (3a).

8. Reinforcement according to claim 7, **characterized in that** the wafers (3a) are shaped evenly.

9. Reinforcement according to claim 8, **characterized in that** the distance (d) between two wafers (3a) corresponds substantially to the thickness e of each wafer (3a).

10. Article comprising a reinforcement according to any of claims 1 to 9.

11. Article according to claim 10, **characterized in that** the shock absorbing material, such as the foam (40), is inserted between the reinforcement (15) and said article.

12. Method for manufacturing and positioning a reinforcement according to any of claims 1 to 11, **characterized in that** it includes the following steps:
- positioning a perform (10) of the reinforcement on the portion to be reinforced, the thermoplastic film (1) being located on the side of said portion to be reinforced;
- applying hot pressure on the perform (10), at a temperature θ3 comprised between θ1 and 02; and
- cooling.

13. Method according to claim 12, **characterized in that** the temperature θ3 is comprised between 100°C and 175°C.

## Patentansprüche

1. Verstärkung, welche dazu bestimmt ist, heiß mit einer Temperatur θ3 auf einem Artikel angebracht zu werden, **dadurch gekennzeichnet, dass** er aus einem thermoplastischen Klebefilm (1) besteht, welcher eine Klebetemperatur θ1 hat, an der inneren Seite mit einer thermoklebenden Seite ausgestattet ist und an der äußeren Seite mit einer unterbrochenen Anwendung (3a) von Material (3) versehen ist, wobei das Material (3) widerstandsfähig gegen Abrieb ist und eine Aufweichungstemperatur θ2 aufweist, welche höher ist als die Klebetemperatur θ1 des thermoplastischen Films, wobei die Zusammenfügungstemperatur θ3 der Verstärkung zwischen θ1 und θ2 liegt.

2. Verstärkung nach Anspruch 1, **dadurch gekennzeichnet, dass** der Film (1) von zumindest einem der folgenden Polymere ausgehend realisiert wird:
- Polyurethan
- Polyamid
- Polyester
- Polyolefin
- Polyvinylchlorid

3. Verstärkung nach Anspruch 1 oder 2, **dadurch gekennzeichnet, dass** der Film (1) eine Dicke zwischen 100 und 400 µm aufweist.

4. Verstärkung nach einem der Ansprüche 1 bis 3, **dadurch gekennzeichnet, dass** das Material 3, welches abreibungsresistent ist, ausgehend von zumindest einem der folgenden Polymere erhalten wird:
- Epoxydharz
- Silikon, PUR (netzartiges Polyurethan)

5. Verstärkung nach Anspruch 4, **dadurch gekennzeichnet, dass** das Material (3), welches abreibungsresistent ist, aus einem verstärkten Polymer besteht.

6. Verstärkung nach Anspruch 1 bis 5, **dadurch gekennzeichnet, dass** das abreibungsresistente Material durch Siebdruck auf den thermoplastischen Film aufgebracht wird.

7. Verstärkung nach irgendeinem der Ansprüche 1 bis 6, **dadurch gekennzeichnet, dass** das abreibungsresistente Material (3) angewendet wird indem es unterbrochene Plaketten (3a) bildet.

8. Verstärkung nach Anspruch 7, **dadurch gekennzeichnet, dass** die Plaketten (3a) von regelmäßiger Gestalt sind.

9. Verstärkung nach Anspruch 8, **dadurch gekennzeichnet, dass** der Abstand (d) zwischen zwei Plaketten (3a) im Wesentlichen der Dicke von jeder Plakette (3a) entspricht.

10. Artikel, welcher eine Verstärkung nach einem der Ansprüche 1 bis 9 aufweist.

11. Artikel nach Anspruch 10, **dadurch gekennzeichnet, dass** eine abreibungsresistente Materialschicht, so wie Schaum (40) zwischen der Verstärkung (15) und dem Artikel gelagert ist.

12. Herstellungsverfahren und Verwirklichungsverfahren einer Verstärkung nach irgendeinem der Ansprüche 1 bis 11, **dadurch gekennzeichnet, dass** es die Schritte umfasst:
- Realisierung eines Entwurfs (10) der Verstärkung auf dem zu verstärkenden Abschnitt, wobei sich der thermoplastische Film (1) auf der Seite des zu verstärkenden Abschnitts befindet,
- Anwendung einer Heißpressung auf dem Entwurf (10) mit einer Temperatur θ3, welche zwischen θ1 und θ2liegt,
- Abkühlen

13. Verfahren nach Anspruch 12, **dadurch gekennzeichnet, dass** die Temperatur θ3 zwischen 100° C und 175° C liegt.
